# EUROPÄISCHE PATENTANMELDUNG

(11) **EP 4 282 939 A1**
(43) Veröffentlichungstag der Anmeldung: **29.11.2023**
(21) Anmeldenummer: 22175062.3
(22) Anmeldetag: 24.05.2022
(51) Int. Cl.: C10M 173/02, C10N 30/06, C10N 30/16, C10N 40/00, C10N 70/00

(54) **BANDSCHMIERMITTELKONZENTRAT**

(71) Anmelder: Thonhauser GmbH, 2372 Gießhübl (AT)
(72) Erfinder: Herzog, Daniel, 2372 Giesshübl (AT); Schriefl, Christopher, 2372 Giesshübl (AT)
(74) Vertreter: Schwarz & Partner Patentanwälte GmbH

(57) **Zusammenfassung**

Die vorliegende Erfindung betrifft ein Bandschmiermittelkonzentrat umfassend 15 Gew% bis 30 Gew% mindestens einer Monocarbonsäure, 10 Gew% bis 25 Gew% mindestens eines N-Alkyl-1,3-Propandiamins, 5 Gew% bis 15 Gew% mindestens eines nichtionischen Tensids und Wasser bis zu 100 Gew%.

## Beschreibung

### TECHNISCHES GEBIET

Die vorliegende Erfindung betrifft ein Bandschmiermittelkonzentrat und dessen Verwendung beim Transport von Gebinden auf Transportbändern.

### HINTERGRUND DER ERFINDUNG

Für den Transport von Gebinden, wie z.B. Flaschen oder Dosen, auf Transportbändern werden üblicherweise Bandschmiermittel eingesetzt.

Bandschmiermittel beeinflussen das Gleitverhalten der zu transportierenden Gebinde auf Transportbändern. Einerseits reduzieren diese den Reibungskoeffizienten zwischen Gebinde und Transportband, so dass Verschleißerscheinungen der Transportbänder und der zu transportierenden Gebinde signifikant verringert werden. Die Reibung muss jedoch ein Mindestmaß aufweisen, damit die Gebinde am Transportband befördert werden können.

Vor allem in der Lebensmittelindustrie bleiben Transportbänder häufig in Bewegung, während die darauf transportierten Gebinde durch ein Hindernis (z.B. andere Gebinde oder Schikanen) am Weitertransport behindert werden. Ohne geeignete Bandschmiermittel würde die dabei auftretende Reibung zu einem erhöhten Verschleiß bei den Gebinden und den Transportbändern führen. Zudem könnte es beim Transportvorgang zu Verzögerungen durch umgefallene Gebinde kommen, da durch eine erhöhte Reibung zwischen Gebinde und Transportband die Stabilität von auf Transportbändern befindlichen Gebinden signifikant reduziert wird.

Vor allem in der Lebensmittelindustrie ist es zudem entscheidend, dass das verwendete Bandschmiermittel gesundheitlich unproblematisch und sonstigen Hygienemaßnahmen (z.B. Einsatz von Chlordioxid) nicht hinderlich ist. Zudem ist es erstrebenswert, die Menge an eingesetzten Bandschmiermittel aus ökonomischen und ökologischen Gründen so gering wie möglich zu halten.

Es ist daher eine Aufgabe der vorliegenden Erfindung ein Bandschmiermittel bzw. ein Bandschmiermittelkonzentrat bereitzustellen, welches nur in geringen Mengen eingesetzt werden muss, um eine für den Transport von Gebinden auf Transportbändern geeignete Reibung zu erzeugen. Weiters ist es eine Aufgabe der vorliegenden Erfindung, dass das Bandschmiermittel bzw. Bandschmiermittelkonzentrat eine geringere ChlordioxidZehrung aufweist als Bandschmiermittel, die im Stand der Technik beschrieben sind.

### ZUSAMMENFASSUNG DER ERFINDUNG

Die vorliegende Erfindung betrifft daher ein Bandschmiermittelkonzentrat umfassend 15 Gew% bis 30 Gew% mindestens einer Monocarbonsäure, 10 Gew% bis 25 Gew% mindestens eines N-Alkyl-1,3-Propandiamins, 5 Gew% bis 15 Gew% mindestens eines nichtionischen Tensids und Wasser bis zu 100 Gew%.

Es hat sich überraschender Weise gezeigt, dass ein Bandschmiermittelkonzentrat mit der erfindungsgemäßen Zusammensetzung besonders vorteilhafte Eigenschaften gegenüber bekannten Bandschmiermittelkonzentraten aufweist. Das erfindungsgemäße Bandschmiermittelkonzentrat ist bei Anwendungstemperaturen zwischen 10 und 35°C ausreichend flüssig und somit gut verarbeitbar. Zudem kann es in sehr geringen Mengen mit Wasser vermischt werden und weist dennoch hervorragende Eigenschaften in Bezug auf den Reibwert auf. Das erfindungsgemäße Bandschmiermittelkonzentrat zeigt verdünnt in Wasser eine geringere Chlordioxidzehrung auf als im Stand der Technik beschriebene Bandschmiermittel. Da Chlordioxid im Prozesswasser in der Lebensmittelindustrie u.a. zur mikrobiologischen Kontrolle eingesetzt wird, ist dies eine besonders vorteilhafte Eigenschaft des erfindungsgemäßen Bandschmiermittelkonzentrats in Bezug auf den Chemikalienverbrauch.

Ein weiterer Aspekt der vorliegenden Erfindung betrifft ein anwendungsfertiges Bandschmiermittel umfassend 0,01 Gew% bis 0,1 Gew% eines erfindungsgemäßen Bandschmiermittelkonzentrats und Wasser bis zu 100 Gew%.

Das erfindungsgemäße Bandschmiermittelkonzentrat kann in einer Konzentration von 0,01 Gew% bis 0,1 Gew% verwendet werden. Vor dem Einsatz des Bandschmiermittels auf industriellen Anlagen wird das erfindungsgemäße Bandschmiermittelkonzentrat mit Wasser verdünnt. Das dadurch hergestellte Bandschmiermittel kann mittels unterschiedlichster Verfahren, wie z.B. Sprühverfahren, auf Transportbänder aufgebracht werden.

Der geringe Einsatz von Bandschmiermittelkonzentrat ist sowohl ökologisch als auch ökonomisch vorteilhaft.

Ein noch weiterer Aspekt der vorliegenden Erfindung betrifft die Verwendung eines Bandschmiermittelkonzentrats gemäß der vorliegenden Erfindung für Ketten- und/oder Bandschmieranlagen, vorzugsweise in der Lebensmittelindustrie.

Das erfindungsgemäße Bandschmiermittelkonzentrat kann zum Schmieren von Ketten- und/oder Bandschmieranlagen verwendet werden.

Ein weiterer Aspekt der vorliegenden Erfindung betrifft ein Verfahren zum Schmieren der Fahrt eines Behälters entlang eines Förderbandes, umfassend das Auftragen eines Bandschmiermittels gemäß der vorliegenden Erfindung.

### BESCHREIBUNG DER AUSFÜHRUNGSFORMEN

Das erfindungsgemäße Bandschmiermittelkonzentrat umfasst 15 Gew% bis 30 Gew% mindestens einer Monocarbonsäure, 10 Gew% bis 25 Gew% mindestens eines N-Alkyl-1,3-Propandiamins, 5 Gew% bis 15 Gew% mindestens eines nichtionischen Tensids und Wasser bis zu 100 Gew%.

Es hat sich erfindungsgemäß gezeigt, dass die Verwendung von Monocarbonsäuren besonders vorteilhaft ist, um ein Konzentrat zu erhalten, welches ausreichend stabil ist und eine Viskosität aufweist, die eine Weiterverarbeitung zu einem Bandschmiermittel in einfacher Weise durch Vermischen mit Wasser ermöglicht. Es hat sich nämlich gezeigt, dass die vorwiegende Verwendung von organischen Säuren, die mehr als eine Carboxylgruppe aufweisen, in dem erfindungsgemäßen Konzentrationsbereich entweder zu einem festen oder zähflüssigen Konzentrat führen, welches kaum bis gar nicht weiterverarbeitet werden kann. In einigen Fällen kommt es bei Verdünnung eines Konzentrats mit organischen Säuren mit mehr als einer Carboxylgruppe zu Ausfällungen, die eine Weiterverwendung des verdünnten Konzentrats nicht mehr möglich machen.

Zudem hat die Auswahl der organischen Säuren einen Einfluss auf die Chlordioxidzehrung, d.h. auf den Abbau von Chlordioxid über die Zeit. Die Verwendung von organischen Säuren mit mehr als einer Carboxylgruppe in Bandschmiermittelkonzentraten führt bei deren Verdünnung zu Bandschmiermitteln zu einer Zusammensetzung, die eine höhere Chlordioxidzehrung aufweist als Konzentrate, die zumindest eine Monocarbonsäure umfassen. D.h. Chlordioxid im Prozesswasser oder im Bandschmiermittel wird in Anwesenheit von organischen Säuren mit mehr als einer Carboxylgruppe rascher abgebaut.

Das erfindungsgemäße Bandschmiermittelkonzentrat kann eine, zwei, drei, vier oder mehr unterschiedliche Monocarbonsäuren umfassen, wobei die Verwendung von einer, zwei oder drei verschiedener Monocarbonsäuren besonders bevorzugt ist.

Die mindestens eine Monocarbonsäure, das mindestens eine N-Alkyl-1,3-Propandiamin und das mindestens eine nichtionische Tensid werden je nach deren Konzentration im Endprodukt zu 100 Gew% mit Wasser ergänzt. Das zugesetzte Wasser kann entionisiertes oder destilliertes Wasser sein.

Gemäß einer bevorzugten Ausführungsform der vorliegenden Erfindung ist die mindestens eine Monocarbonsäure ausgewählt aus der Gruppe bestehend aus Ameisensäure und Milchsäure.

Es hat sich erfindungsgemäß gezeigt, dass es besonders vorteilhaft ist Ameisensäure und/oder Milchsäure im erfindungsgemäßen Bandschmiermittelkonzentrat vorzusehen.

Gemäß einer weiteren bevorzugten Ausführungsform der vorliegenden Erfindung ist die Alkylgruppe des mindestens einen N-Alkyl-1,3-Propandiamins eine C₁₀-C₂₄ Alkylgruppe, vorzugsweise eine C₁₂-C₂₂ Alkylgruppe, noch mehr bevorzugt eine C₁₄-C₂₀ Alkylgruppe, noch mehr bevorzugt eine C₁₆-C₂₀ Alkylgruppe, insbesondere eine C₁₈ Alkylgruppe.

Um einen geeigneten Reibwert des mit dem erfindungsgemäßen Konzentrat hergestellten Bandschmiermittels zu erhalten, ist es von Vorteil N-Alkyl-1,3-Propandiamine zu verwenden, deren Alkylgruppe eine gewissen Längenbereich aufweist. Es hat sich erfindungsgemäß gezeigt, dass besonders gute Ergebnisse mit C₁₀-C₂₄ Alkylgruppen erzielt werden können, wobei C₁₆-C₂₀ Alkylgruppen und insbesondere C₁₈ Alkylgruppen besonders bevorzugt sind.

Gemäß einer noch weiteren bevorzugten Ausführungsform der vorliegenden Erfindung ist das mindestens eine N-Alkyl-1,3-Propandiamin N-Octadecylpropan-1,3-Diamin.

Gemäß einer bevorzugten Ausführungsform der vorliegenden Erfindung ist das mindestens eine nichtionische Tensid ein Polyalkylenglykolether, welches nicht nur die Schmierung positiv beeinflusst, sondern auch zur Reinigung beiträgt, indem es eine verbesserte Ausspülung des Abriebs ermöglicht.

Gemäß einer weiteren bevorzugten Ausführungsform der vorliegenden Erfindung weist der Polyalkylenglykolether einen Ethoxylierungsgrad zwischen 15 und 30, bevorzugt zwischen 20 und 30, stärker bevorzugt zwischen 23 und 28, insbesondere von 25 auf. Als besonders bevorzugter Polyalkylenglykolether wird Lutensol, insbesondere Lutensol AT25 und/oder Lutensol FA12K eingesetzt.

Gemäß einer besonders bevorzugten Ausführungsform der vorliegenden Erfindung umfasst das Konzentrat 18 Gew% bis 28 Gew%, vorzugsweise 20 Gew% bis 25 Gew%, der mindestens einen Monocarbonsäure.

Gemäß einer bevorzugten Ausführungsform der vorliegenden Erfindung umfasst das Konzentrat 12 Gew% bis 22 Gew%, vorzugsweise 15 Gew% bis 20 Gew%, des mindestens einen N-Alkyl-1,3-Propandiamins.

Gemäß einer bevorzugten Ausführungsform der vorliegenden Erfindung umfasst das Konzentrat 5 Gew% bis 12 Gew%, vorzugsweise 7 Gew% bis 10 Gew%, des mindestens einen nichtionischen Tensids.

Gemäß einer weiteren bevorzugten Ausführungsform der vorliegenden Erfindung umfasst das Konzentrat 10 Gew% bis 30 Gew%, vorzugsweise 12 Gew% bis 25 Gew%, mindestens eines Alkohols und/oder 5 Gew% bis 10 Gew%, vorzugsweise 6 Gew% bis 8 Gew%, mindestens eines Glykolethers. In einigen Fällen kann eine Einstellung der Viskosität des erfindungsgemäßen Konzentrats mithilfe von Alkohol bzw. Glykolether in den angegebenen Mengen vorteilhaft sein. Diese Ausführungsform ist insbesondere in Anwendungen vorteilhaft, in denen das erfindungsgemäße Konzentrat über Pumpsysteme verteilt wird.

Das erfindungsgemäße Bandschmiermittel umfasst 0,01 Gew% bis 0,1 Gew% eines erfindungsgemäßen Bandschmiermittelkonzentrats und Wasser bis zu 100 Gew%. Vorzugsweise umfasst das Prozesswasser 0,02 Gew% bis 0,09 Gew%, vorzugsweise 0,02 Gew% bis 0,08 Gew%, noch mehr bevorzugt 0,02 Gew% bis 0,06 Gew%, des erfindungsgemäßen Bandschmiermittelkonzentrats.

Das erfindungsgemäße Bandschmiermittelkonzentrat wird vor dessen Verwendung vorzugsweise mit Wasser, vorzugsweise mit entionisierten oder Ionen-reduzierten Wasser, verdünnt. Es hat sich überraschenderweise gezeigt, dass vom erfindungsgemäßen Bandschmiermittelkonzentrat weniger eingesetzt werden muss als mit herkömmlichen Konzentraten, um denselben oder einen gar besseren Reibwert zu erzielen. Zudem zeichnet sich das erfindungsgemäße Bandschmiermittel dadurch aus, dass es eine geringere Chlordioxidzehrung aufweist als bekannte Bandschmiermittel. Dies ist insbesondere von Vorteil, wenn das erfindungsgemäße Bandschmiermittel mit Chlordioxid versetzt oder in Kombination mit Chlordioxid-haltigen Prozesswasser verwendet wird.

Gemäß einer bevorzugten Ausführungsform der vorliegenden Erfindung wird das Wasser vor dem Einbringen des erfindungsgemäßen Bandschmiermittelkonzentrats im Wesentlichen entionisiert.

Gemäß einer bevorzugten Ausführungsform der vorliegenden Erfindung umfasst das Bandschmiermittel 0,01 mg/L bis 1 mg/L, vorzugsweise 0,01 mg/L bis 0,8 mg/L, noch mehr bevorzugt 0,01 mg/L bis 0,5 mg/L, Chlordioxid.

Chlordioxid wird als Biozid u.a. in der Lebensmittelindustrie eingesetzt.

Ein weiterer Aspekt der vorliegenden Erfindung betrifft die Verwendung eines erfindungsgemäßen Bandschmiermittelkonzentrats für Ketten- und/oder Bandschmieranlagen, vorzugsweise in der Lebensmittelindustrie.

Das erfindungsgemäße Bandschmiermittelkonzentrat bzw. Bandschmiermittel wird für Ketten- und/oder Bandschmieranlagen eingesetzt.

Ein noch weiterer Aspekt der vorliegenden Erfindung betrifft ein Verfahren zum Schmieren der Fahrt eines Behälters entlang eines Förderbandes, umfassend das Auftragen eines erfindungsgemäßen Bandschmiermittels. Verfahren zum Auftragen von Bandschmiermittel auf Förderbänder, die beispielsweise aus Stahl, insbesondere Edelstahl, bestehen sind dem Fachmann hinreichend bekannt. Das gängigste Verfahren zum Aufbringen von Bandschmiermittel ist das Sprühverfahren.

Im erfindungsgemäßen Verfahren wird das Förderband vorzugsweise mit Prozesswasser in Kontakt gebracht, welches 0,01 mg/L bis 1 mg/L, vorzugsweise 0,01 mg/L bis 0,8 mg/L, noch mehr bevorzugt 0,01 mg/L bis 0,5 mg/L, Chlordioxid umfasst.

Vor allem, aber nicht nur, ist die Kontrolle von biologischem Wachstum (z.B. Bakterien, Algen) in der Lebensmittelindustrie von entscheidender Bedeutung. Zur Kontrolle des biologischen Wachstums werden in der Regel neben physikalischen Maßnahmen auch chemische Verbindungen eingesetzt. Eine häufig eingesetzte Verbindung ist dabei Chlordioxid. Es wurde festgestellt, dass vor allem Chlordioxid von Inhaltsstoffen bekannter Bandschmiermittel rasch abgebaut wird, so dass der biozide Effekt von Chlordioxid nicht oder nur in sehr beschränktem Maße zur Geltung kommt. Es wurde überraschender Weise festgestellt, dass das erfindungsgemäße Bandschmiermittel ein signifikant geringere Chlordioxidzehrung (d.h. Abbau von Chlordioxid) aufweist als bisher bekannte Bandschmiermittel. Aus diesem Grund eignet sich das erfindungsgemäße Bandschmiermittel insbesondere in industriellen Anlagen, in denen Chlordioxid als Biozid in Prozesswasser (z.B. Pasteurisierungsanlagen) eingesetzt wird.

Die vorliegende Erfindung wird anhand der folgenden Beispiele näher erläutert, ohne jedoch auf diese beschränkt zu sein.

### BEISPIELE

### Beispiel 1: Einfluss der organischen Säuren und des Säure/A-min-Verhältnisses auf die Löslichkeit von Bandschmiermittelkonzentraten

Um den Einfluss von unterschiedlichen organischen Säuren und des Säure/Amin-Verhältnisses auf die Löslichkeit von Konzentraten auf Basis von N-Alkyl-1,3-Propandiaminen (z.B. Duomeen O) zu untersuchen, wurden die folgenden Zusammensetzungen getestet:

**Tabelle 1:**

| ***Zusammensetzung*** | ***#1*** | ***#2*** | ***#3*** | ***#4*** | ***#5*** | ***#6*** | ***#7*** |
|---|---|---|---|---|---|---|---|
| **Propandiol [g]** | 31,3 | 30,1 | 21,7 | 27 | 19,3 | 27,7 | 24,3 |
| **Duomeen O [g]** | 52,1 | 50,2 | 36,1 | 44,9 | 32,1 | 40 | 43,2 |
| **Ameisensäure[g]** | 13,4 | | | | 2,2 | 7,36 | 9,76 |
| **Essigsäure [g]** | | 33 | | | | | |
| **Gluconsäure [g]** | | | | | 14,9 | | 10,2 |
| **Zitronensäure [g]** | | | 42,2 | | 15 | | |
| **Milchsäure [g]** | | | | 29,4 | | 16,1 | |
| **Monocarbonsäuren/ Duomeen O** | 0,3 | 0,7 | | 0,7 | 0,5 | 0,6 | 0,5 |

Die Zusammensetzungen 1 bis 7 wurden durch Mischen der Inhaltsstoffe, wie in Tabelle 1 angegeben, hergestellt. Aggregatzustand der Zusammensetzungen und Löslichkeit nach Mischung mit einem Wasser/Ethanol-Gemisch (2:1) (beide bei 20°C) wurden untersucht. Die Ergebnisse sind in Tabelle 2 aufgelistet.

**Tabelle 2:**

| | **Aggregatzustand** | **Mischungsverhältnis [Gew%]** | **Löslichkeit** |
|---|---|---|---|
| ***#1*** | Flüssig | 57,6 | Nicht löslich (fällt aus) |
| ***#2*** | Flüssig | 59,8 | Löslich |
| ***#3*** | Fest | 83,1 | Schwerlöslich (ergab hochviskoses Gemisch) |
| ***#4*** | Flüssig | 66,8 | Löslich |
| ***#5*** | Fest | 82 | Nicht löslich |
| ***#6*** | Flüssig | 80,1 | Löslich |
| ***#7*** | Fest | 80 | Nicht löslich |

Wie aus Tabelle 2 entnommen werden kann, waren die Zusammensetzungen 3 und 5 schwer bzw. nicht löslich. Beide Zusammensetzungen enthalten zusätzlich zu den Monocarbonsäuren auch noch Zitronensäure, eine Tricarbonsäure. Auch die Zusammensetzung 1 war in einem Wasser/Ethanol-Gemisch (2:1) nicht löslich. Bei dieser Zusammensetzung lag das Verhältnis der Ameisensäure zu Duomeen O bei 0,3. In Zusammensetzung 5 betrug das Verhältnis von organischen Säuren zu Duomeen O 1:1. Da Zusammensetzung 5 trotzdem nicht löslich war, kann man darauf schließen, dass sowohl der Einsatz von Monocarbonsäuren als auch das Verhältnis dieser zum N-Alkyl-1,3-Propandiamin essentiell für die Löslichkeit der Zusammensetzung ist.

### Beispiel 2: Ermittlung des Reibwerts von Bandschmiermittel hergestellt aus Konzentraten unterschiedlicher Zusammensetzung

Der Reibwert und die Viskosität von Zusammensetzungen sind für deren Eignung als Bandschmiermittel entscheidend. Um den Einfluss verschiedener Säuren auf den Reibwert und auf die Viskosität zu untersuchen, wurden folgende Mischungen hergestellt:

**Tabelle 3:**

| **Chemikalie** | **[Gew%]** |
|---|---|
| Propandiol | 15 |
| Duomeen O | 17 |
| Lutensol AT25 | 3 |
| Lutensol FA12K | 5 |
| Isopropanol | 8 |
| Butylglykol | 7 |
| Tributoxyethylphosphat | 4 |
| Organische Säure | 23 |
| Wasser | 18 |

Als Säure wurde Ameisensäure, Zitronensäure, Essigsäure und Milchsäure eingesetzt.

Zur Bestimmung des Reibwerts wurde auf eigens dafür konstruierte Förderbänder eine 0,05%ige wässrige Lösung der Zusammensetzung gemäß Tabelle 3 mittels Pumpe gesprüht. Es wurden rund 30 l Lösung pro Stunde aufgetragen. Mithilfe eines an einen T-Logg Datenlogger verbundenen Sensors konnten die Messwerte in der Software MINISoft V7.18 der Firma GHM GROUP (Greisinger, Deutschland) aufgezeichnet werden. Die Messdauer betrug 15 Minuten, wobei jede Sekunde ein Messpunkt aufgezeichnet wurde. Durch die Erstellung einer Kalibrationsgeraden konnten die gemessenen Signale in die Reibungskraft und folglich den Reibungskoeffizienten umgerechnet werden. Der Reibungskoeffizient ergibt sich aus dem Verhältnis zwischen Reibungskraft und Normalkraft.

Zur Bestimmung der Viskosität wurde das Technical RotationsViskosimeter PCE-RVI 2 der Firma PCE Instruments (Deutschland) mit der Spindel L2 verwendet. Die Viskosität wurde bei 20°C und einer Spindelgeschwindigkeit von 60 rpm gemessen.

Die gemessenen Daten sind in folgender Tabelle wiedergegeben:

**Tabelle 4:**

| **Säure** | **Reibwert [pR]** | **Viskosität [mPas]** |
|---|---|---|
| Ameisensäure | 0,122 | 67 |
| Zitronensäure | 0,125 | 343 |
| Essigsäure | 0,123 | 64 |
| Milchsäure | 0,122 | 76 |

Wie aus Tabelle 4 ersichtlich, weißen Zusammensetzungen, welche Monocarbonsäuren enthalten, sowohl niedrige Reibwerte, als auch niedrige Viskositäten auf. Zusammensetzungen mit hohen Viskositäten führten nach kurzer Zeit (unter 10 Minuten) zur Verstopfung der Sprühdüsen. Die Zusammensetzung, welche Zitronensäure enthielt, hatte eine zu hohe Viskosität.

### Beispiel 3: Einfluss der Konzentration von N-Alkyl-1,3-Propandiaminen auf den Reibwert von Bandschmiermittel

Die Konzentration von N-Alkyl-1,3-Propandiaminen im Bandschmiermittel kann dessen Reibwert beeinflussen und wurde deshalb genauer untersucht. Die Zusammensetzung aus Beispiel 2 Tabelle 3 wurde verwendet, wobei 23 Gew% einer Monocarbonsäure eingesetzt und auf 100 wt% mit Wasser verdünnt wurde. Die Konzentration der Bestandteile wurde wie in Tabelle 3 dargelegt beibehalten, lediglich der Duomeen O Gehalt und der Wassergehalt wurde entsprechend Tabelle 5 angepasst. Reibwert und Viskosität wurden analog zu Beispiel 2 bestimmt. Die Ergebnisse der Messungen sind in folgender Tabelle dargestellt:

**Tabelle 5:**

| **N-Alkyl-1,3-Propandiamin [Gew%]** | **Reibwert [pR]** | **Viskosität [mPas]** |
|---|---|---|
| 7 | 0,135 | 26 |
| 15 | 0,119 | 59 |
| 17 | 0,121 | 71 |
| 20 | 0,118 | 135 |
| 23 | 0,122 | 202 |

Aus Tabelle 5 kann man erkennen, dass die Verwendung von weniger als 7 wt% N-Alkyl-1,3-Propandiamin zu einem erhöhten Reibwert führt. Die Viskosität steigt mit dem N-Alkyl-1,3-Pro-pandiamingehalt an.

### Beispiel 4: Abbaugeschwindigkeit von Chlordioxid in Anwesenheit des erfindungsgemäßen Bandschmiermittels

Die Zusammensetzung des Bandschmiermittels hat einen unmittelbaren Einfluss auf den Abbau von Chlordioxid in einer wässrigen Lösung wie Prozesswasser.

Zur Bestimmung der Chlordioxidzehrung wurde das TM CLEAROXID LIQUID (Thonhauser GmbH) auf 2 ppm verdünnt. Zu dieser Lösung wurden 0,05, 0,1 bzw. 0,2 Gew% Bandschmiermittelkonzentrat hinzugegeben. Der Chlordioxidgehalt in der Lösung wurde nach 5, 10 und 15 Minuten mithilfe des Testkits Chlorine Dioxide Test (Merck, Deutschland) und des Photometers Spectroquant Prove 300 (Merck, Deutschland) bestimmt. Als Bandschmiermittelkonzentrat wurden die Zusammensetzung gemäß Tabelle 3 mit Ameisensäure als Monocarbonsäure (SD PLUS) bzw. Ameisensäure und Milchsäure als Monocarbonsäuren (Verhältnis 2:1) (SD PLUS 2), ECOLAB LUBODRIVE (Fa. Ecolab), ECOLAB DRYEXX (Fa. Ecolab), ECOLAB LUBODRIVE CD (Fa. Ecolab) und Wasser verwendet. Die Ergebnisse der Messungen sind in folgender Tabelle aufgelistet (BSM, Bandschmiermittel):

**Tabelle 6:**

| **BSM (Konz. ) [Gew%]** | **0 Minuten** | **5 Minuten** | |
|---|---|---|---|
| | **ClO₂-Konz. [mg/l]** | **ClO₂-Konz. [mg/l]** | **ClO₂-Abnahme [%]** |
| **SD Plus (0,1)** | 1,44 | 1,06 | 26 |
| **SD Plus (0,05)** | 1,81 | 1,54 | 15 |
| **Wasser** | 1,95 | 1,65 | 15 |
| **Plus 2 (0,1)** | 2,14 | 0, 67 | 51 |
| **Plus 2 (0,05)** | 2,34 | 1,27 | 28 |
| **Ecolab Lubodrive (0,2)** | 2,08 | 0,08 | 96 |
| **Ecolab Lubodrive (0,1)** | 1,48 | 0,47 | 78 |
| **Ecolab Lubodrive (0,05)** | 2,07 | 1,09 | 51 |
| **Ecolab Dryexx (0,2)** | 1,74 | 0,02 | 99 |
| **Ecolab Dryexx (0,1)** | 2,18 | 0,02 | 99 |
| **Ecolab Dryexx (0,05)** | 2,19 | 0,06 | 97 |
| **Ecolab Lubodrive CD (0,2)** | 2,05 | 0, 61 | 71 |
| **Ecolab Lubodrive CD (0,1)** | 2,36 | 0,22 | 90 |

**Tabelle 7:**

| **BSM (Konz.) [wt%]** | **10 Minuten** | | **15 Minuten** | |
|---|---|---|---|---|
| | **ClO₂-Konz. [mg/l]** | **ClO₂**-**Abnahme [%]** | **ClO₂**-**Konz. [mg/l]** | **ClO₂**-**Abnahme [%]** |
| **SD Plus (0,1)** | 0,94 | 35 | 0,78 | 46 |
| **SD Plus (0,05)** | 1,31 | 28 | 1,03 | 43 |
| **Wasser** | 1,42 | 27 | 1,17 | 40 |
| **SD Plus 2 (0,1)** | 0,65 | 42 | 0,65 | 53 |
| **SD Plus 2 (0,05)** | 1,04 | 39 | 0,49 | 49 |
| **Ecolab Lubodrive (0,2)** | 0,02 | 99 | 0,2 | 99 |
| **Ecolab Lubodrive (0,1)** | 0,18 | 92 | 0,02 | 99 |
| **Ecolab Lubodrive (0,05)** | 0,85 | 65 | 0,58 | 79 |
| **Ecolab Dryexx (0,2)** | 0,02 | 99 | 0,02 | 99 |
| **Ecolab Dryexx (0,1)** | 0,02 | 99 | 0,02 | 99 |
| **Ecolab Dryexx (0,05)** | 0,02 | 99 | 0,02 | 99 |
| **Ecolab Lubodrive CD (0,2)** | 0,26 | 88 | 0,08 | 96 |
| **Ecolab Lubodrive CD (0,1)** | 0,02 | 99 | 0,02 | 99 |

Aus Tabellen 6 und 7 kann man erkennen, dass durch die Verwendung von erfindungsgemäßen Zusammensetzungen die Chlordioxidzährung im Vergleich mit nicht erfindungsgemäßen Zusammensetzungen deutlich vermindert werden kann.

## Patentansprüche

1. Bandschmiermittelkonzentrat umfassend 15 Gew% bis 30 Gew% mindestens einer Monocarbonsäure, 10 Gew% bis 25 Gew% mindestens eines N-Alkyl-1,3-Propandiamins, 5 Gew% bis 15 Gew% mindestens eines nichtionischen Tensids und Wasser bis zu 100 Gew%.

2. Bandschmiermittelkonzentrat gemäß Anspruch 1, **dadurch gekennzeichnet, dass** die mindestens eine Monocarbonsäure ausgewählt ist aus der Gruppe bestehend aus Ameisensäure und Milchsäure.

3. Bandschmiermittelkonzentrat gemäß Anspruch 1 oder 2, **dadurch gekennzeichnet, dass** die Alkylgruppe des mindestens einen N-Alkyl-1,3-Propandiamins eine C₁₀-C₂₄ Alkylgruppe, vorzugsweise eine C₁₂-C₂₂ Alkylgruppe, noch mehr bevorzugt eine C₁₄-C₂₀ Alkylgruppe, noch mehr bevorzugt eine C₁₆-C₂₀ Alkylgruppe, insbesondere eine C₁₈ Alkylgruppe, ist.

4. Bandschmiermittelkonzentrat gemäß einem der Ansprüche 1 bis 3, **dadurch gekennzeichnet, dass** das mindestens eine N-Alkyl-1,3-Propandiamin N-Octadecylpropan-1,3-Diamin ist.

5. Bandschmiermittelkonzentrat gemäß einem der Ansprüche 1 bis 4, **dadurch gekennzeichnet, dass** das mindestens eine nichtionische Tensid ein Polyalkylenglykolether ist.

6. Bandschmiermittelkonzentrat gemäß Anspruch 5, **dadurch gekennzeichnet, dass** der Polyalkylenglykolether einen Ethoxylierungsgrad von 15 bis 30, bevorzugt zwischen 20 und 30 und stärker bevorzugt zwischen 23 und 28 aufweist.

7. Bandschmiermittelkonzentrat gemäß einem der Ansprüche 1 bis 6, **dadurch gekennzeichnet, dass** das Konzentrat 18 Gew% bis 28 Gew%, vorzugsweise 20 Gew% bis 25 Gew%, der mindestens einen Monocarbonsäure umfasst.

8. Bandschmiermittelkonzentrat gemäß einem der Ansprüche 1 bis 7, **dadurch gekennzeichnet, dass** das Konzentrat 12 Gew% bis 22 Gew%, vorzugsweise 15 Gew% bis 20 Gew%, des mindestens einen N-Alkyl-1,3-Propandiamins umfasst.

9. Bandschmiermittelkonzentrat gemäß einem der Ansprüche 1 bis 8, **dadurch gekennzeichnet, dass** das Konzentrat 5 Gew% bis 12 Gew%, vorzugsweise 7 Gew% bis 10 Gew%, des mindestens einen nichtionischen Tensids umfasst.

10. Bandschmiermittelkonzentrat gemäß einem der Ansprüche 1 bis 9, **dadurch gekennzeichnet, dass** das Konzentrat 10 Gew% bis 30 Gew%, vorzugsweise 12 Gew% bis 25 Gew%, mindestens eines Alkohols und/oder 5 Gew% bis 10 Gew%, vorzugsweise 6 Gew% bis 8 Gew%, mindestens eines Glykolethers umfasst.

11. Bandschmiermittelkonzentrat gemäß einem der Ansprüche 1 bis 10, **dadurch gekennzeichnet, dass** das Wasser im Wesentlichen entionisiert ist.

12. Bandschmiermittel umfassend 0,01 Gew% bis 0,1 Gew% eines Bandschmiermittelkonzentrats gemäß einem der Ansprüche 1 bis 11 und Wasser bis zu 100 Gew%.

13. Bandschmiermittel gemäß Anspruch 12, **dadurch gekennzeichnet, dass** das Bandschmiermittel 0,02 Gew% bis 0,09 Gew%, vorzugsweise 0,02 Gew% bis 0,08 Gew%, noch mehr bevorzugt 0,02 Gew% bis 0,06 Gew%, des Bandschmiermittelkonzentrats umfasst.

14. Bandschmiermittel gemäß Anspruch 12 oder 13, **dadurch gekennzeichnet, dass** das Wasser im Wesentlichen entionisiert ist.

15. Bandschmiermittel gemäß einem der Ansprüche 12 bis 14, **dadurch gekennzeichnet, dass** das Bandschmiermittel 0,01 mg/L bis 1 mg/L Chlordioxid umfasst.

16. Verwendung eines Bandschmiermittelkonzentrats gemäß einem der Ansprüche 1 bis 11 für Ketten- und/oder Bandschmieranlagen, vorzugsweise in der Lebensmittelindustrie.

17. Verfahren zum Schmieren der Fahrt eines Behälters entlang eines Förderbandes umfassend das Auftragen eines Bandschmiermittels gemäß einem der Ansprüche 12 bis 15.

18. Verfahren gemäß Anspruch 17, **dadurch gekennzeichnet, dass** das Förderband mit Prozesswasser in Kontakt gebracht wird, welches 0,01 mg/L bis 1 mg/L Chlordioxid umfasst.
